# EUROPÄISCHE PATENTSCHRIFT

(11) **EP 0 687 580 B1**
(45) Veröffentlichungstag und Bekanntmachung des Hinweises auf die Patenterteilung: **26.04.2000**
(21) Anmeldenummer: 94120524.7
(22) Anmeldetag: 23.12.1994
(51) Int. Cl.: B44F 9/02, B05D 5/06, B05D 3/10

(54) **Oberflächenbeschichtungsverfahren zur Erzielung eines Wurzelholzimitat-Effektes**
Surface coating process for imitating the appearance of natural wood
Procédé de revêtement de surface pour l'imitation de l'aspect du bois naturel

(30) Priorität: 16.06.1994 DE 4421111
(43) Veröffentlichungstag der Anmeldung: 20.12.1995
(73) Patentinhaber: Walter Maurer GmbH, D-85241 Hebertshausen (DE)
(72) Erfinder: Maurer, Walter, D-85241 Herbertshausen (DE)
(74) Vertreter: Kruspig, Volkmar, Dipl.-Ing.

(56) Entgegenhaltungen:
- DE-C- 833 472
- FR-A- 2 670 158
- US-A- 5 093 157
- US-A- 5 113 786
- US-A- 5 122 395

## Beschreibung

Die Erfindung betrifft ein Oberflächenbeschichtungsverfahren zur Erzielung eines Wurzelholzimitat-Effektes.

Aus Umweltschutz- und ökologischen Gründen wird die Verwendung von Naturwurzelhölzern, beispielsweise im Fahrzeugbau, immer mehr eingeschränkt.

Unabhängig hiervon besteht ein großer Bedarf an einer optisch ansprechenden Gestaltung der Oberflächen von Kunststoff-, Form-, Spritz- oder Gießteilen.

Es wurde daher bereits vorgeschlagen, einseitig klebende Folien aus Kunststoff mit einem Wurzelholzimitat-Aufdruck zu versehen und dann diese Folien auf die Oberfläche der optisch zu veredelnden Kunststoff- oder Metallteile aufzukleben. Schwierigkeiten entstehen hierbei jedoch dann, wenn Rundungen, Ecken und Kanten von kompliziert geformten Kunststoffteilen beschichtet werden sollen. Darüber hinaus erfordert eine derartige Verfahrensweise eine äußerst sorgfältige Behandlung der Klebefolie, verbunden mit einem hohen manuellen Geschick, so daß eine automatisierte Fertigung kompliziert geformter Teile nahezu ausgeschlossen ist.

Aus der US-A-5,122,395 ist ein Verfahren zur Oberflächenbehandlung derart bekannt, daß eine Wurzelholzstruktur dadurch ausgebildet werden kann, indem zunächst eine Lösung aus Wasser und Farbstoff auf die zu behandelnde Oberfläche aufgetragen wird, wobei anschließend auf die noch feuchte Oberfläche eine organische Flüssigkeit punktuell aufgebracht wird. Diese organische Flüssigkeit kann Methyl, Ethyl, Propyl, Isopropanol oder ähnliches sein.

Beim Verfahren zur Herstellung von farbigen Mustern auf Unterlagen nach DE-PS 833 472 wird auf die Unterlage zunächst eine wässrige Farbschicht aufgebracht, um dann Treibmittel wie Alkohol oder Aceton auf die noch nicht getrocknete Farbschicht aufzustippen. Dies soll gegebenenfalls mehrmals mit verschiedenen Farbstoffzusätzen erfolgen. Im Anschluß daran soll die Unterlage erwärmt werden. Durch diese Erwärmung kommt es zu einem Verdunsten des Treibmittels, wobei die Unterlage, welche zu beschichten ist, in eine kippende oder kreisende Bewegung zu versetzen ist. Für die Erwärmung einer zu beschichtenden Glasplatte wird konkret dargelegt, daß diese Erwärmung deshalb erfolgt, damit die Treibwirkung des aufgebrachten Aklkohols verstärkt wird, wodurch die Pigmente der Grundfarbenschicht in Bewegung kommen sollen, so daß sich Farbstoffanhäufungen in wechselnder Stärke ausbilden. Einen solchen Effekt gilt es aber bei der Erzielung von Wurzelholzimitat-Beschichtungen zu vermeiden.

Die JP-A-4-260475 offenbart zur Ausbildung einer Musterung zunächst das Vorsehen einer Unterschicht auf einer gegebenen Oberfläche. Auf diese Unterschicht wird dann ein Haftvermittler, welcher Pigmente enthalten kann, aufgebracht. In einem nächsten Schritt wird eine Flüssigkeit mit einer geringen Oberflächenspannung auf die Haftvermittlungsschicht verbracht. Die Flüssigkeit tritt offensichtlich in Wechselwirkung mit der Pigmente aufweisenden Haftvermittlungsschicht, so daß sich eine Licht- und Schattenstruktur, d.h. ein entsprechendes Muster ausbildet.

Es ist daher Aufgabe der Erfindung, unter Berücksichtigung des vorstehend beschriebenen Standes der Technik ein weiterentwickeltes Oberflächenbeschichtungsverfahren zur Erzielung eines Wurzelholzimitat-Effekts anzugeben, mit dem auch kompliziert strukturierte und geformte Oberflächen reproduzierbar beschichtet werden können, und das eine rationelle, automatisierbare Fertigung gestattet.

Die Lösung der Aufgabe der Erfindung erfolgt mit einem Verfahren gemäß Definition nach Patentanspruch 1, wobei die Unteransprüche zweckmäßige Ausgestaltungen und Weiterbildungen darstellen.

Erfindungsgemäß wird nach dem Auftragen einer den Grundton der späteren Imitatschicht bestimmenden Füllerschicht unter kurzem Ablüften derselben eine in Wasser gelöste Teiglasur durch Spritzen oder Streichen aufgebracht.

Auf die noch nicht getrocknete Teiglasurschicht wird dann ein Aufträufeln oder punktuelles Aufspritzen von Alkohol, Isopropanol, Aceton, Äthylacetat od. dgl. oder ein Aufbringen von Salz- oder Grobsalzkörnern vorgenommen. In diesem Verfahrensschritt bildet sich eine für Wurzelholz typische Maserung aus, welche dann durch ein schnelles Trocknen in einen überlackierbaren Zustand überführt wird. Vor dem Aufbringen einer Klarlack-Decklackierung kann dann zweckmäßigerweise mindestens eine eingefärbte Klarlackschicht aufgebracht werden, wobei die Einfärbung entsprechend der jeweiligen Naturholzfarbe gewählt wird und den plastischen Charakter und die spezielle Struktur des Wurzelholzes stärker hervorhebt.

Die Erfindung soll nunmehr anhand mehrerer Ausführungsbeispiele näher erläutert werden.

Bei einem ersten Ausführungsbeispiel wird von einem Kunststoffmaterial ausgegangen, welches zunächst kurz oberflächenseitig angelöst und ggf. mit einer Grundierung versehen wird. Nach einem Ablüften wird ein Füller aufgetragen, wobei der Farbton des Füllers den Grundton der späteren Holzimitation bestimmt. Beim ersten Ausführungsbeispiel ist der Grundton des Füllers beige.

Parallel wird eine braune, zunächst pastöse Teiglasur mit sehr viel Wasser derart dünn angerührt, daß sich eine Durchlaufzeit von 12-18 sec. im DIN-Becher ergibt. Die Teiglasuraufbereitung ist wesentlich für das sich später ausbildende Wurzelholzimitat-Muster. Die vorbereitete Teiglasur wird dann auf die Füllerschicht aufgespritzt oder aufgestrichen.

Bevor die Teiglasurschicht getrocknet ist, wird nun Brennspiritus locker und unregelmäßig punktuell eingespritzt oder eingeträufelt. Ebenso ist das Aufbringen von einzelnen Tropfen Spiritus mittels einer Pipette denkbar.

Es hat sich gezeigt, daß anstelle von Spiritus bzw. Alkohol auch Benzin, Isopropanol, Aceton, Äthylacetat od. dgl. aufgeträufelt werden kann.

Im Ergebnis des erwähnten Aufträufelns findet eine Verdrängung von Komponenten der Teiglasur statt, im Ergebnis dessen sich typische Wurzelholz-Strukturbilder abzeichnen.

Diese Strukturausbildung ist durch die Menge des aufgebrachten Spiritus od. dgl. sowie den Trocknungsgrad der Teiglasurschicht steuerbar.

Anschließend erfolgt eine Trocknung der aufgebrachten Schichten beispielsweise im Durchlaufofen bei 60° C und ca. 2 Minuten. Es hat sich als vorteilhaft herausgestellt, daß dieser Trockenprozeß schnell und ohne Unterbrechungen durchgeführt wird.

Nach der Trocknung wird ein Klarlack, beispielsweise ein Einkomponenten-Klarlack, mit Einfärbung versehen, d.h. abgetönt aufgetragen, um eine weitere Verbesserung des Holzimitatcharakters zu erzielen. Gemäß dem ersten Ausführungsbeispiel wird eine braune Teiglasur auf dem erwähnten beigen Füller aufgetragen und die Klarlackschicht braun abgetönt.

Es hat sich gezeigt, daß eine graue Abtönung einen kalten Wurzelholzton, eine beige bis braune Abtönung einen warmen Holzton ergibt.

Ebenso kann eine beliebige Farbgebung, beispielsweise pink, rosérot, hell bis dunkelblau, gelb, orange oder Zwischentöne hiervon erzielt werden. Gleichfalls ist eine metallische, polychrome oder opalisierende Tönung erfolgreich erprobt worden.

Es ist möglich, die eingefärbte Klarlackschicht drei- bis fünfmal für entsprechend tiefere Tönung aufzutragen. An dieser Stelle sei erwähnt, daß die Klarlacktönungsschichten sowie die später aufgebrachten Deckschichten, die zweckmäßigerweise aus einem Zweikomponenten-Acryllack bestehen, für die Haltbarkeit der erhaltenen Oberfläche wesentlich sind.

Das Aufbringen der eigentlichen Deckschicht bzw. der Deckschichten erfolgt in an sich bekannter Weise, wobei ggf. zwischengeschliffen wird. Im Ergebnis dessen entsteht ein quasi glasartiger Überzug, der insgesamt zu einem ansprechenden äußeren Erscheinungsbild der derart oberflächenbehandelten Gegenstände führt.

Es sei an dieser Stelle erwähnt, daß neben Kunststoffen auch andere Materialien, beispielsweise Metalle, in der vorstehend beschriebenen Weise behandelt werden können.

In einem zweiten Ausführungsbeispiel erfolgt die Untergrundbehandlung einschließlich des Auftragens der wasserverdünnten Teiglasur in gleicher Weise. Auf den frischen Untergrund, d.h. die noch nicht getrocknete Teiglasurschicht, wird Benzin dosiert eingespritzt oder eingeträufelt, wodurch sich ein marmorierter Untergrund ergibt. Sofort anschließend wird dann mit Spiritus oder hochprozentigem Alkohol ein weiteres Einträufeln oder dosiertes Einspritzen vorgenommen. Alle anderen Schritte erfolgen dann analog dem ersten Ausführungsbeispiel.

Bei diesem zweiten Ausführungsbeispiel ergibt sich eine besonders plastische Wirkung der Holzimitat-Struktur. Ganz allgemein ist angemerkt, daß große Spiritustropfen große Wurzelansätze ergeben. Es kann also mit der Menge des aufzubringenden Spiritus od. dgl. auf bzw. in die Teiglasurschicht die Größe und/oder die Verteilung der Wurzelholzansätze gezielt gesteuert werden.

In einem dritten Ausführungsbeispiel wird anstelle einer im Wasser gelösten Teiglasur eine Wasserfarbe, beispielsweise Magiccolour, aufgestrichen oder auflackiert. Auf die noch nicht getrocknete derart vorbereitete Fläche wird dann Spiritus aufgetropft bzw. mit der Pipette oder anderen geeigneten Mitteln eingespritzt. Auch in diesem Falle bildet sich eine Holzmaserungsstruktur aus.

Gemäß dem vierten Ausführungsbeispiel wird einschließlich des Aufbringens der Teiglasurschicht wie im ersten Ausführungsbeispiel verfahren, wobei jedoch anstelle von Spiritus oder dgl. die noch nicht getrocknete Teiglasurschicht mit Grobsalz bestreut wird.

Auch in diesem Fall bildet sich eine, jedoch feinere Wurzelholzstruktur aus, die in der gemäß dem ersten Ausführungsbeispiel beschriebenen Art und Weise weiterbehandelt wird.

Alles in allem läßt sich für die Ausbildung des Holzimitatmusters bzw. der Holzimitatstruktur festhalten, daß in eine wasserlösliche, insbesondere Teiglasurschicht Spiritus, Benzin, Isopropanol, Aceton, Äthylacetat oder ähnliches locker und unregelmäßig punktuell aufgespritzt bzw. eingebracht wird.

Nach einem schnellen Trocknungsprozeß erfolgt eine Weiterbehandlung, die der Verbesserung der bereits vorliegenden Struktur und dem Erzielen einer ausreichenden Haltbarkeit dient. Das Verfahren gemäß den vorgenannten Ausführungsbeispielen wurde erfolgreich auf unterschiedlichen Untergrundmaterialien, beispielsweise Holz, Holzersatzstoffen, Metall, Plastik, Polyester und ähnlichem erprobt. Um eine ausreichende Haftung der einzelnen Schichten, insbesondere der Füllerschicht zu erreichen, ist jedoch eine auf die jeweiligen Ausgangsmaterialien abgestimmte Grundbehandlung erforderlich.

Es sei angemerkt, daß das Aufbringen der Teiglasur bzw. von Kasinfarben sehr satt erfolgt, wodurch ein besonders ungleichmäßiger, optisch an Naturwurzelholz-Strukturen erinnernder Effekt erreichbar ist.

## Patentansprüche

1. Oberflächenbeschichtungsverfahren zur Erzielung eines Wurzelholzimitat-Effektes mit folgenden Schritten:
- Auftragen einer Füllerschicht, wobei die Farbe der Füllerschicht den Grundton des späteren Imitats bestimmt;
- Ablüften der Füllerschicht;
- Aufbereiten einer dünnflüssigen, in Wasser gelösten Teiglasur derart, daß sich eine Durchlaufzeit im DIN-Becher von 10-18 sec, vorzugsweise 12-15 sec ergibt;
- sattes Auftragen der Teiglasurlösung auf die Füllerschicht;
- Aufträufeln oder punktuelles Aufbringen von Alkohol, Spiritus, Isopropanol, Aceton, Äthylacetat od. verteiltes Aufbringen von Salzkörnern auf die noch nicht getrocknete Teiglasurschicht zur Wurzelholzmuster-Ausbildung;
- schnelles, unterbrechungsfreies Trocknen der vorhandenen Schichten im Durchlaufofen bei im wesentlichen 60°C in einer Zeit von im wesentlichen 2 Minuten;
- Auftragen mindestens einer einfärbaren Klarlackschicht und Trocknen derselben sowie
- Auftragen mindestens einer Klarlack-Decklackierung.

2. Oberflächenbeschichtungsverfahren nach Anspruch 1,
**dadurch gekennzeichnet,**
daß zum Erzielen einer bräunlichen Wurzelholzstruktur die Farbe der Füllerschicht beige und daß die mindestens eine Klarlackschicht beige bis braun eingefärbt ist.

3. Oberflächenbeschichtungsverfahren nach einem der vorangegangenen Ansprüche,
**dadurch gekennzeichnet,**
daß die Teiglasurlösung durch Streichen oder Spritzen aufgebracht wird.

4. Oberflächenbeschichtungsverfahren nach einem der vorangegangenen Ansprüche,
**dadurch gekennzeichnet,**
daß anstelle von Teiglasur wasserlösliche Kaseinfarben verwendet werden.

5. Oberflächenbeschichtungsverfahren nach einem der vorangegangenen Ansprüche,
**dadurch gekennzeichnet,**
daß durch die Dicke der Teiglasur oder Kaseinfarbenschicht die spätere Farbigkeit und Struktur des Wurzelholzimitats einstellbar ist.

6. Oberflächenbeschichtungsverfahren nach Anspruch 1,
**dadurch gekennzeichnet,**
daß die Teiglasurschicht durch Spritzen aufgetragen und anschließend ein gezieltes Überstreichen der Lasurschicht zur Einstellung unterschiedlicher Schichtdicken und strukturellen Verteilung der gelösten Bestandteile in der Teiglasurschicht erfolgt, wodurch das Erscheinungsbild des Holzimitats variierbar ist.

## Claims

1. Surface coating process for obtaining an imitation rootwood effect, comprising the following steps:
- applying a filler coat, whose colour determines the basic shade of the subsequent imitation;
- flashing off the filler coat;
- preparing a water-dissolved paste glaze which is highly mobile, such that the resulting efflux time in the DIN cup is 10-18 seconds, preferably 12-15 seconds;
- repletely applying the paste glaze solution to the filler coat;
- tricklewisely or spotwisely applying alcohol, spirit, isopropanol, acetone or ethyl acetate or distributedly applying salt grains to the as yet undried paste glaze coat, in order to form the rootwood pattern;
- rapidly and uninterruptedly drying the applied coats in a through-type oven at essentially 60°C in a time of essentially 2 minutes;
- applying at least one colourable clearcoat film and drying it, and
- applying at least one transparent topcoat.

2. Surface coating process according to Claim 1, characterized in that in order to obtain a brownish rootwood structure the colour of the filler coat is beige and in that the coloration of the at least one clearcoat film is beige to brown.

3. Surface coating process according to either of the preceding claims, characterized in that the paste glaze solution is applied by brushing or spraying.

4. Surface coating process according to one of the preceding claims, characterized in that water-soluble casein colours are used instead of paste glaze.

5. Surface coating process according to one of the preceding claims, characterized in that the subsequent coloration and structure of the rootwood imitation is adjustable through the thickness of the paste glaze or casein colour coat.

6. Surface coating process according to Claim 1, characterized in that the paste glaze coat is applied by spraying and, subsequently, the glaze coat is over-brushed in a controlled manner in order to establish different coat thicknesses and to structurally distribute the dissolved constituents in the paste glaze coat, by means of which the appearance of the wood imitation is variable.

## Revendications

1. Procédé de revêtement de surface pour obtenir un effet de finition bois de racine, comprenant les phases suivantes :
- application d'une couche de pigments de charge, la couleur de la couche de pigments déterminant la nuance de fond de la finition ultérieure ;
- évaporation partielle de la couche de pigments de charge ;
- préparation d'un glacis en pâte fluide, dissous dans l'eau, de sorte qu'il en résulte une durée de passage dans un becher DIN de 10 - 18 secondes, de 12 - 15 secondes de préférence ;
- application copieuse de la solution de glacis en pâte sur la couche de pigments de charge ;
- versement goutte à goutte ou application ponctuelle d'alcool, d'esprit de vin, d'isopropanol, d'acétone, d'acétate d'éthyle ou application répartie de grains de sel sur la couche de glacis en pâte pas encore séchée pour la réalisation du modèle de bois de racine ;
- séchage rapide, sans interruption, des couches disponibles dans un four à passage à essentiellement 60°C en un temps d'essentiellement 2 minutes ;
- application d'au moins une couche de vernis clair pouvant être colorée et séchage de cette dernière ainsi que
- application d'au moins une couche finale de vernis clair.

2. Procédé de revêtement de surface suivant la revendication 1, caractérisé en ce que la couleur de la couche de pigments de charge est beige pour obtenir une structure de bois de racine brunâtre, et en ce que la couche au moins de vernis clair est teintée d'une couleur beige à brune.

3. Procédé de revêtement de surface suivant l'une des revendications précédentes, caractérisé en ce que la solution de glacis en pâte est appliquée par enduction ou pulvérisation.

4. Procédé de revêtement de surface suivant l'une des revendications précédentes, caractérisé en ce que des couleurs à caséine solubles dans l'eau sont utilisées au lieu du glacis en pâte.

5. Procédé de revêtement de surface suivant l'une des revendications précédentes, caractérisé en ce que le coloris ultérieur et la structure de la finition bois de racine peuvent être réglés par l'épaisseur du glacis en pâte ou de la couche de couleurs à caséine.

6. Procédé de revêtement de surface suivant la revendication 1, caractérisé en ce que la couche de glacis en pâte est appliquée par pulvérisation et une enduction rationnelle de la couche de glacis est ensuite assurée pour régler différentes épaisseurs de couche et la répartition structurale des constituants dissous dans la couche de glacis en pâte, l'aspect de la finition bois étant de ce fait modifiable.
